# EUROPÄISCHE PATENTSCHRIFT

(11) **EP 0 025 189 B1**
(45) Veröffentlichungstag und Bekanntmachung des Hinweises auf die Patenterteilung: **07.03.1984**
(21) Anmeldenummer: 80105111.1
(22) Anmeldetag: 28.08.1980
(51) Int. Cl.: D06M 15/28, D06P 3/54, D06N 3/10, D06P 5/08

(54) **Verfahren zur Herstellung lichtecht gefärbter, gummierter Gewebe aus Polyesterfasern**
Process for the manufacture of light-resisting coloured rubber-coated wovens from polyester fibres
Procédé de fabrication de tissus caoutchoutés et solides à la lumière, à base de fibres en polyester

(30) Priorität: 08.09.1979 DE 2936440
(43) Veröffentlichungstag der Anmeldung: 18.03.1981
(73) Patentinhaber: HOECHST AKTIENGESELLSCHAFT, 65926 Frankfurt am Main (DE)
(72) Erfinder: Röhser, Helmut, D-6238 Hofheim am Taunus (DE)

## Beschreibung

Die Erfindung betrifft ein Verfahren zur Herstellung von mit Dispersionsfarbstoffen lichtecht gefärbten, latexbeschichteten (gummierten), vulkanisierten textilen Flächengebilden aus Polyesterfasern.

Für den Seenotdienst wurden bisher Schwimmwesten oder Schlauchboote aus gefärbtem, mit einer Gummierung versehenem Polyamidgewebe eingesetzt. Da Farbton und Leuchtkraft dieser Färbungen von vornherein vorgeschrieben sind, wird die Auswahl der dafür verwendbaren Farbstoffe zusätzlich noch dadurch eingeschränkt, dass bei einer Anzahl von aufgrund der obigen Anforderungen für geeignet angesehenen Farbstoffen die Lichtechtheiten der Färbungen nach DIN 54 004 nur maximal die Note 1-2 erreichen. Schon nach wenigen Stunden Sonneneinwirkung ist eine aus solchem Gewebe hergestellte Schwimmfeste oder hergestelltes Schlauchboot im Farbton total verschlossen und nicht mehr gebrauchstüchtig, da gerade die Farbe dieser Gegenstände ein wichtiges Kriterium für ihren Gebrauch darstellt. Bemühungen, echtere Färbungen auf Polyamidgewebe zu erhalten, scheiterten an der eingeschränkten Farbstoffauswahl und den Vorschritten über Farbe und Leuchtkraft der Färbungen.

In neuerer Zeit ist es gelungen, Färbungen mit Dispesionsfarbstoffen, die in Farbton und Leuchtkraft den amtlichen Anforderungen entsprechen, auf Geweben oder sonstigen textilen Flächengebilden aus Polyesterfasern herzustellen. Diese Färbungen weisen eine deutlich bessere Lichtechtheit als die Färbungen auf Polyamidfasern auf (Note 4 nach DIN 54004).

Beim Beschichteten eines so gefärbten Gewebes aus Polyesterfasern mit einer Gummierung zeigt sich jedoch, dass das üblicherweise in der Beschichtungsmasse (Gummierungsmasse) enthaltene Lösemittel (beispielsweise Toluol) den Farbton der Färbung stark verändert und die Egalität der Färbung durch teilweise Anlösen des Farbstoffes und teilweise Farbstoffzerstörung zunichte macht.

Es wurde nun gefunden, dass man mit Dispersionsfarbstoffen lichtecht gefärbte, latexbeschichtete (gummierte), vulkanisierte Flächengebilde aus Polyesterfasern herstellen kann, indem man auf das gefärbt trockene oder feuchte Polyesterfasermaterial eine wässrige, vulkanisiermittelhaltige Latexdispersion aufbringt, trocknet und vulkanisiert und anschliessend in bekannter Weise eine lösemittelhaltige Beschichtungsmasse (Gummierungsmasse) oder eine wässrige Dispersion eines Beschichtungsmittels für die nächste Schicht aufbringt.

Das Aufbringen der wässrigen, vulkanisiermittelhaltigen Latexdispersion erfolgt zweckmässig durch Aufklotzen. Das Trocknen nach erfolgtem Aufbringen der genannten Latexdispersion erfolgt zweckmässig bei 100° - 140°C und das sich daran anschliessende Vulkanisieren zweckmässig in Heissluft von etwa 150°C während etwa 3 bis 7 Minuten. Im Anschluss daran kann eine übliche lösemittelhaltige Beschichtungsmasse (Gummierungsmasse) oder eine wässrige Dispersion eines Beschichtungsmittels als nächste Schicht aufgebracht, beispielsweise aufgerakelt, und dann vulkanisiert werden, ohne dass im Falle des Aufbringens einer lösemittelhaltigen, beispielsweise toluohaltigen Beschichtungsmasse, die an sich gegen das Lösemittel empfindliche Färbung beeinträchtigt wird.

Es war überraschend und nicht vorhersehbar, dass durch die einfache, im Laufe der Gewebeausrüstung durchführbare Massnahme, die erste Gummierungsschicht aus wässriger Dispersion aufzuklotzen und zu vulkanisieren, ein Schutz der Färbung erhalten wird, wodurch das nachträgliche Aufbringen der beispielsweise üblichen, lösemittelhaltigen Gummierungsmasse ermöglicht wird, ohne dass die Färbung durch das Lösemittel beeinträchtigt wird. Es war ferner überraschend und nicht vorhersehbar, dass durch den aus wässrigr Dispersion aufgebrachten ersten Latexfilm die notwendige enge Verbindung zwischen der eigentlichen Gummierung und der Faser nicht gestärt wird, und dass auch die Bindung der verschiedenen Latexschichten untereinander nicht beeinträchtigt wird.

Der wässrigen Dispersion kann, wenn es sich als zweckmässig oder notwendig erweisen sollte, noch ein die Haftung Polyesterfaser/Latexfilm begünstigendes Haftmittel zugesetzt werden. Notfalls kann auch das gefärbtePolyesterfasermaterial entsprechend vorbehandelt werden.

Als textile Flächengebilde aus Polyesterfasern, die erfindungsgemäss beschichtet werden, kommen beispielsweise solche aus Polyäthylenterephthalatfasern in Betracht.

Als Beschichtungsmittel für den aus wässriger Dispersion aufgebrachten Film kommen Naturlatex, Syntheselatex, Butadien-Dispersionen oder auch Butadien/Styrol-Dispersionen in Frage. Diesen Dispersionen können die üblichen Vulkanisiermittel bereits zugesetzt sein oder zugesetzt werden.

Bei Durchführung des Verfahrens wird zweckmässigerweise wie folgt vorgegangen:
Das mit Dispersionsfarbstoffen gefärbte und gründlich reduktiv nachgereinigte textile Flächengebile aus Polyesterfasern wird mit der wässrigen Latexdispersion, die noch die notwenmdigen Vulkanisierhilfsmittel enthält, geklotzt. Dabei liegt die Flottenaufnahme bei 30-50%. Danach wird bei 100-140°C getrocknet und zur Vulkanisierung 3-7 Minuten bei Temperaturen bei etwa 150°C mit Heissluft behandelt. Danach werden die weiteren Gummischichten auf bekannte Weise in der bisher üblichen, lösemittelhaltigen Form aufgebracht und vulkanisiert, ohne dass die Färbung eine Veränderung erfährt. Wie schon erwähnt, kann anstelle einer lösemittelhatigen Beschichtungsmasse auch eine wässrige Dispersion eines Beschichtungsmittels für eine weitere Schicht aufgebracht werden, beispielsweise die zur Herstellung der ersten Schicht eingesetzte wässrige Dispersion.

Gleichermassen wird auch bei spinngefärbten Polyestertextilien vorgegangen.

Die erste Latexauflage aus wässriger Dispersion kann auch die vom Färben her noch feuchte Ware aufgebracht werden, wodurch ein Trocknungsprozess eingespart wird. Vor dem Aufbringen der lösemittelhaltigen Beschichtungsmasse muss jedoch sorgfältig getrocknet werden. Bringt man für die nächste (zweite) Schicht wiederum eine wässrige Dispersion eines Beschichtungsmittels auf, so kann von einem sorgfältigen Trocknen der ersten Schicht abgesehen werden.

Das Verfahren ist nicht auf empfindlichen Färbungen von textilen Polyesterflächengebilden, wie beispielsweise Warnfarben beschränkt, sondern lässt sich überall dort einsetzen, wo spinngefärbte oder mit Dispersionsfarbstoffen gefärbte Gewebe oder sonstige textile Flächengebilde aus Polyesterfasern gummiert werden sollen.

### Beispiel 1

Mit einer rotorangen Warnfarbe, die 0,22% des Farbstoffes der Formel und 0,28% des Farbstoffes der Formeln enthält, gefärbtes und reduktiv nachgereinigtes Gewebe aus Polyäthylenterephthalatfasern, soll gummiert werden. Zu diesem Zweck wird das getrocknete Gewebe mit einer wässrigen Dispersion enthaltend
130 g/I Naturlatex und
50 g/I Vulkanisiermittel (z.B. Vulkanisierpaste 151 E/Metallgesellschaft, Frankfurt/M)

mit einer Auflage von 40% geklotzt und bei 120°C getrocknet. Dann wird 5 Minuten in Heissluft von 150°C vulkanisiert.

Anschliessend werden, wie üblich, in zwei Arbeitsgängen zwei weitere Schichten üblicher, lösemittelhaltiger Gummierungsmasse aufgerakelt und ebenfalls vulkanisiert.

Man erhält ein einwandfrei gummiertes Gewebe, dessen Färbung keine Beeinträchtigung erfahren hat. gegenüber einem gleichen Gewebe aus Polyamidfasern (mit Säurefarbstoffen gefärbt) weist es eine deutlich bessere Lichtechtheit auf und entspricht den sonstigen amtlichen Anforderungen.

Wird das gefärbte Polyestergewebe direkt mit der lösemittelhaltigen Gummierungsmasse gerakelt und vulkanisiert, erleidet die Färbung Einbussen an ihrer Brillanz. Ferner wird durch Farbstoffmigration und Farbstoffzerstörung die Färbung unegal und unbrauchbar.

### Beispiel 2

Ein mit Dispersionsfarbstoffen oliv gefärbtes Gewebe aus Polyesterfilamenten soll gummiert werden. Das Gewebe ist vom Färben her noch feuchtet und weist nach der Teilentwässerung noch einen Feuchtegehalt von 15% auf. Man klotzt das Gewebe mit einer wässrigen Dispersion enthaltend
150 g/I Syntheselatex und
30 g/I Vulkanisiermittel (z.B. Vulkanisierpaste 151 E)

Nach dem Klotzen beträgt der Feuchtegehalt 50%. man trocknet bei 110°C und vulkanisiert 6 Minuten bei 150°C.

Die folgenden lösemittelhaltigen Gummierungsschichten werden gemäss Beispiel 1 auf gerakelt und vulkanisiert.

Man erhält eine einwandfreie, haltbare Gummierung, deren ursprüngliche Olivfärbung nicht beeinträchtigt ist.

### Beispiel 3

Eine mit Dispersionsfarbstoffen blau gefärbtes Gewebe aus Polyesterfilamenten für Freizeitartikel soll gummiert werden. Zu diesem Zweck wird das trockene Gewebe mit einer wässrigen Dispersion enthaltend
200 g/I einer bereits Vulkanisierhilfsmittel enthaltenden Latexdispersion (z.B. ⁰ Revultex MR)

bei einer Flottenaufnahme von 30% geklotzt und bei 135°C getrocknet. Nach dem Vulkanisieren der Klotzung durch 5minutiges Erhitzen auf 250°C, werden die weiteren lösemittelhaltigen Gummierungsschichten wie üblich aufgerakelt und vulkanisiert.

Man erhält eine haltbare Gummierung ohne Beeinträchtigung der ursprünglichen Blaufärbung.

Wird das blaufgefärbte Gewebe direkt mit der lösemittelhaltigen Gummierungsmasse gerakelt und diese vulkanisiert, so wird die egale Blaufärbung durch Anlösen unegal und unbrauchbare Ware erhalten wird.

### Beispiel 4

Ein mit Dispersionsfarbstoffen blau gefärbtes Gewebe aus Polyesterfilamenten für Freizeitartikel soll gummiert werden. Zu diesem Zweck wird das trockene Gewebe mit einer wässrigen Dispersion enthaltend
200 g/1 einer bereits Vulkanisierhilfsmittel enthaltenden Latexdispersion (z.B. ® Revultex MR)

bei einer Flottenaufnahme von 30% geklotzt und bei 135°C getrocknet. nach dem Vulkanisieren der Klotzung durch 5minutiges Erhitzen auf 1 50°C, wird die vorstehend genannte wässrige Latexdispersion wie angegeben nochmals aufgeklotzt und vulkanisiert.

Man erhält eine haltbare Gummierung ohne Beeinträchtigung der ursprünglichen Blaufärbung.

° = Registrierte Warenzeichen der Revertex LTD.

## Patentansprüche

1. Verfahren zur Herstellung von mi Dispersionsfarbstoffen lichtecht gefärbten, latexbeschichteten, vulkanisierten Flächengebilden aus Polyesterfasern, dadurch gekennzeichnet, dass man auf das gefärbte trockene oder feuchte Polyesterfasermaterial eine wässrige, vulkanisiermittelhaltige Latexdispersion aufbringt, trocknet, und vulkanisiert und anschliessend in bekannter Weise eine lösemittelhaltige Beschichtungsmasse oder eine wässrige Dispersion eines Beschichtungsmittels für die nächste Schicht aufbringt.

2. Verfahren nach Anspruch 1, dadurch gekennzeichnet, dass man die wässrige, vulkanisiermittelhaltige Latexdispersion aufklotzt.

3. Verfahren nach Anspruch 1 oder 2, dadurch gekennzeichnet, dass die wässrige, vulkanisiermittelhaltige Latexdispersion 150-200 g/I dispergierbaren Latex enthält.

4. Verfahren nach Ansprüchen 1-3, dadurch gekennzeichnet, dass als Latexdispersion eine Naturlatex-Dispersion eingesetzt wird.

5. Verfahren nach Ansprüchen 1-3, dadurch gekennzeichnet, dass als Latexdispersion eine Syntheselatex-Dispersion eingesetzt wird.

6. Verfahren nach Ansprüchen 1-3, dadurch gekennzeichnet, dass als Latexdispersion eine Butadien-Dispersion eingesetzt wird.

7. Verfahren nach Ansprüchen 1-3, dadurch gekennzeichnet, dass als Latexdispersion eine Butadien/Styroi-Dispersion eingesetzt wird.

8. Verfahren nach Ansprüchen 1-7, dadurch gekennzeichnet, dass man nach dem Aufbringen der wässrigen Latexdispersion bei 100^{0 -} 140°C trocknet.

## Claims

1. A process for the manufacture of a textile fabric web made from polyester fibers which is dyed fastto light with disperse dyestuffs over which coats of rubberizing material are superimposed and vulcanized, which comprises applying onto a pre-dyed polyester fiber material in a dry or moist state, as a first coat, an aqueous latex dispersion free of organic solvent and containing a vulcanizing agent, drying and vulcanizing the first coat, then applying additional coats of rubberizing material, that coat directly superimposed an the first coat being applied in known manner from a coating composition containing an organic solvent or from an aqueous dispersion of a coating composition, and subsequently vulcanizing each such coat applied.

2. A process as claimed in claim 1, wherein the aqueous vulcanizing agent-coating latex dispersion is padded onto the pre-dyed polyester fiber material.

3. A process as claimed in claims 1 or 2, wherein the aqueous, vulcanizing agent-coating latex dispersion contains from 150 to 200 g/I of dispersible latex.

4. A process as claimed in claims 1 to 3, wherein a dispersion of natural latex is used as latex dispersion.

5. A process as claimed in claims 1 to 3, wherein a dispersion of synthetic latex is used as latex dispersion.

6. A process as claimed in claims 1 to 3, wherein a butadiene dispersion is used as latex dispersion.

7. A process as claimed in claims 1 to 3, wherein a butadiene/styrene dispersion is used as latex dispersion.

8. A process as claimed in claims 1 to 7, wherein after having applied the aqueous latex dispersion as the first coat, the polyester fiber material is dried at 100° to 140⁰C.

## Revendications

1. Procédé de préparation d'objets planiforms en fibres de polyester, colorés ou teints de façon solide à la lumière à l'aide de colorants de dispersion, enduits de latex, procédé caractérisé en ce qu'on applique, sur la matière en fibres de polyester teinte, sèche ou humide, une dispersion aqueuse de latex contenant un agent de vulcanisation, on sèche et vulcanise et l'on applique ensuite defaçon connue, comme couche suivante, une composition d'enduction contenant du solvant ou une dispersion aqueuse d'un produit d'enduction.

2. Procédé selon la revendication 1, caractérisé en ce qu'on applique par foulardage la dispersion aqueuse de latex contenant un agent de vulcanisation.

3. Procédé selon la revendication 1 ou 2, caractérisé en ce que la dispersion aqueuse de latex comportant de l'agent de vulcanisation contient 150 à 200 g/I de latex dispersable.

4. Procédé selon l'une quelconque des revendications 1 à 3, caractérisé en ce qu'on utilise comme dispersion de latex une dispersion de latex (de caoutchouc) naturel.

5. Procédé selon l'une quelconque des revendications 1 à 3, caractérisé en ce qu'on utilise comme dispersion de latex une dispersion de latex de synthèse.

6. Procédé selon l'une quelconque des revendications 1 à 3, caractérisé en ce qu en ce qu'on utilise comme dispesion de latex une dispersion de butadiène.

7. Procédé selon l'une quelconque des revendications 1 à 3, caractérisé en ce qu'on utilise comme dispersion de latex une dispersion de butadiène/styrè- ne.

8. Procédé selon l'une quelconque des revendications 1 à 7, caractérisé en ce que, après application de ladispersion aqueuse de latex, on sèche à 100°-140°C.
